# FASCICULE DE BREVET EUROPEEN

(11) **EP 0 026 707 B1**
(45) Date de publication et mention de la délivrance du brevet: **19.10.1983**
(21) Numéro de dépôt: 80401365.4
(22) Date de dépôt: 25.09.1980
(51) Int. Cl.: C10B 57/10

(54) **Procédé de traitement par séchage et/ou chauffage de matériau combustible granuleux et/ou pulvérulent et installation pour la mise en oeuvre du procédé**
Verfahren zur Behandlung durch Trocknen und/oder Erhitzen teilchenförmigen und/oder pulverförmigen brennbaren Materials und Anlage zur Durchführung des Verfahrens
Process for treating by drying and/or heating combustible granular and/or pulverulent material, and assembly for carrying out the process

(30) Priorité: 26.09.1979 FR 7923920; 10.06.1980 FR 8012876
(43) Date de publication de la demande: 08.04.1981
(73) Titulaire: Etablissement public dit: CHARBONNAGES DE FRANCE, 75008 Paris (FR)
(72) Inventeur: Puff, Roger Marcel, F-57800 Freyming-Merlebach (FR); Kita, Jean-Claude, F-57600 Forbach (FR); Brice, Henri, F-57500 Saint-Avold (FR)
(74) Mandataire: Ducas, Michel Louis Marie

## Description

L'invention concerne un procédé et une installation de traitement par séchage et/ou chauffage par fluidisation et/ou entraînement gazeux d'un matériau combustible granuleux et/ou pulvérulent, tel qu'un charbon à sécher et/ou préchauffer pour l'enfournement en fours à coke de charbons peu cokéfiants par les techniques dites d'enfournement en sec et d'enfournement en préchauffé, ou toute autre application en vue d'un traitement physique ou chimique ultérieur.

Des procédés et installations du type que l'invention se propose de perfectionner sont décrits, par exemple, dans les demandes de brevets français FR-A-2 207 592, 2281 971,2378081 et 2 376 201.

Le préchauffage des fines de charbon implique d'utiliser des fumées exemptes d'oxygène, et à une température ne devant pas excéder 500 à 800°C environ. Pour atteindre ce résultat, il a été proposé de recycler dans la chambre de combustion, où l'on réalise une combustion neutre, une partie des fumées ayant servi au préchauffage.

Pour tirer le meilleur parti de l'enfournement en se ou de l'enfournement en préchauffé, les particules de charbon doivent être finement broyées, par exemple 80% et même 90% inférieurs à 2 mm. Ces fines particules de charbon préchauffées à 250°C sont séparées du fluide d'entraînement au moyen de deux étages de cyclones dont le rendement de captation est de 98 à 99%.

Le système de traitement des fumées, tel que rappelé permet d'atteindre le résultat mais il ne présente pas que des avantages. En effet les fumées recyclées non épurées, donc encore chargées en fines poussières, sont introduites, par l'intermédiaire d'un ventilateur, dans la chambre de combustion, au niveau du brûleur qui fonctionne en combustion stoéchio- métrique et donc à une température proche de la température théorique qui, pour du gaz de four à coke, dépasse 2 000°C. Les fines particules de charbon peuvent brûler, ou fondre, ce qui n'est pas souhaitable. Dans les dispositifs connus les fumées à la sortie des cyclones doivent être épurées avant rejet à l'atmosphère.

Dans un premier type, comme dans FR-A-2 378 081, on procède à un dépoussiérage à sec sur les fumées évacuées seulement, tandis que dans un second type, comme dans FR-A-2 207 592, la totalité des fumées, recyclées ou non, sont soumises à un dépoussiérage à sec.

Par ailleurs, lorsque l'installation est en conditions d'attente (par exemple en cas d'incident en amont ou en aval du préchauffeur), la quantité de fumées rejetées à l'atmosphère devient très faible, si bien que, dans le cas du premire type, le dépoussiéreur final, disposé sur la conduite de mise à l'atmosphère, arrive à travailler à débit nul ou très faible. Si le dépoussiéreur est du type humide, par exemple venturi à haute énergie, la diminution du débit de fumées n'est pas gênante. Mais un dépoussiéreur humide est inopportun, car les poussières récupérées sont avantageusement à introduire dans les fines à coke. Avec un dépoussiéreur du type sec (filtre à manches et électrofiltre), la diminution du débit de fumées provoque des condensations et par suite des corrosions dans l'appareil. De plus le dépoussiéreur risque d'être en régime de dépression, entraînant alors des entrées d'air parasite dans l'installation.

Mais si on désire installer un dépoussiéreur à sec dans une installation du second type, il faut que celui-ci soit dimensionné pour traiter le débit maximal de fumées correspondant à la marche normale. Comme il n'est pas nécessaire de dépoussiérer totalement les fumées recyclées à la chambre de combustion bien que ce soit souhaitable, on est obligé de prévoir une installation très coûteuse adaptée audit débit maximal des fumées. Par ailleurs, lorsque les fumées sont épurées à sec au moins avant rejet à l'atmosphère, les poussières récupérées sont avantageuses à réintroduire dans les fines de charbon, c'est-à-aire dans le charbon subissant ou ayant subi le traitement préalable. Mais ces poussières récupérées sont des particules sèches très réactives risquant de s'enflammer immédiatement au contact de l'air et s'envolant très facilement. Il est donc nécessaire de les traiter de façon à les rendre inertes et manipulables. Elles sont difficilement mouillables à l'eau. De plus, les humidifier réduit l'intérêt du dépoussiérage à sec. On a déjà proposé, dans FR-A-1 265 397 d'augmenter la qualité du coke sidérurgique obtenu à partir d'un charbon séché en ajoutant au charbon, avant ou après son séchage, un liant hydrocarboné, constitué par un brai de houille, un brai artificiel ou un bitume, ou encore un extrait ou résidu d'extraction, ledit liant hydrocarboné étant ajouté de façon qu'il prenne une consistance pâteuse ou liquide. Un autre avantage connu de l'introduction de liant hydrocarboné est de réduire la quantité d'envols de poussières au moment du chargement du charbon dans le four à coke. C'est pour la même raison qu'on a également proposé, dans FR-A-2 306 252, d'ajouter le liant hydrocarboné dans l'un des transporteurs du charbon déjà préchauffé et ce juste avant son enfournement pour réduire les envols de poussières lors du chargement dans le four à coke.

Le but principal de l'invention est d'éviter les inconvénients des deux types précités d'installations comportant un dépoussiérage à sec et de proposer un nouveau procédé et une nouvelle installation ayant un dépoussiéreur à sec non surchargé ni surdimensionné, et non sujet à corrosion par risque de débit insuffisant faisant descendre la température en dessous du point de rosée, notamment pendant les périodes d'attente à faible production de chaleur dans l'installation. Autrement dit on désire obtenir l'efficacité de dépoussiérage optimale du dépoussiéreur.

Un autre but de l'invention est de proposer une solution au problème de la récupération, de la manutention et du réemploi des poussières récupérées grâce à un traitement particulier qui va être exposé.

Les buts de l'invention sont atteints par un procédé de traitement par séchage et/ou préchauffage par entraînement et/ou fluidisation d'un matériau combustible granuleux ou pulvérulent, dans lequel on sèche et/ou chauffe le matériau par entraînement et/ou fluidisation en l'introduisant dans une enceinte d'entraînement et/ou fluidisation, où on établit un régime d'entraînement et/ou fluidisation à température donnée au moyen d'un agent gazeux neutre obtenu à température et en quantités régulées dans une chambre de combustion, et d'où on extrait le matériau séché et/ou chauffé par transport pneumatique au sein de l'agent gazeux effluent, puis on sépare ledit matériau dudit agent gazeux effluent en répartissant ledit agent gazeux en quantités régulées entre une conduite de recyclage vers la chambre de combustion et une sortie d'évacuation pour le surplus, procédé dans lequel l'agent gazeux en surplus est dépoussiéré par un dépoussiéreur à sec, grâce au fait qu'on dépoussière également à sec dans ce dernier une partie réglée de l'agent gazeux recyclé, au moins pendant les périodes d'interruption d'introduction du matériau combustible granuleux ou pulvérulent, et on règle la quantité d'agent gazeux recyclé et dépoussiéré en imposant au débit de gaz dépoussiéré une valeur de consigne fixe.

De cette façon le dépoussiéreur à sec travaille en toutes circonstances à débit gazeux constant et à température convenable, déjà réglée par ailleurs par réglage du brûleur de la chambre de combustion. Pour chaque type de poussière, il y a une efficacité optimale obtenue par une vitesse de passage de gaz correspondante.

Le second but est atteint par un procédé dans lequel on injecte à l'état liquide un liant hydrocarboné d'appoint dans le combustible solide à l'une des étapes de traitement, grâce au fait qu'on piège dans un liquide carboné chaud les poussières captées par le dépoussiéreur à sec et on utilise ledit liquide carboné chaud chargé desdites poussières comme liant hydrocarboné d'appoint, au moins partiel.

Selon un mode de réalisation avantageux, on injecte ledit liquide carboné chaud, chargé desdites poussières, dans le matériau combustible après le point de sortie de séparation d'avec le gaz caloporteur ayant servi d'agent effluent gazeux de transport.

Il est avantageux que le liquide carboné soit très mobile et très mouillant pour les poussières. A cet effet il sera avantageusement choisi dans le groupe constitué par les hydrocarbures liquides à température ambiante ou après réchauffage, tels que le fuel lourd, les bitumes pétroliers. De cette façon on obtiendra un mélange pompable permettant son incorporation au charbon préchauffé, comme indiqué précédemment.

Les buts de l'invention sont également atteints par une installation de séchage et/ou chauffage par entraînement et/ou fluidisation d'un matériau combustible granuleux ou pulvérulent comportant:
- un dispositif de séchage et/ou chauffage comprenant:
- une enciente de séchage et/ou chauffage par entraînement et/ou fluidisation, à la base de laquelle débouche un conduit d'amenée d'un agent gazeux d'entraînement et/ou fluidisation,
- des moyens d'introduction dans ladite enceinte du matériau à sécher et/ou chauffer,
- une conduite d'entraînement du matériau séché et/ou chauffé,
-des moyens de séparation du matériau granuleux ou pulvérulent d'avec l'agent gazeux de fluidisation,
- une chambre de combustion pour la production de l'agent gazeux d'entraînement et/ou de fluidisation dirigé vers le conduit d'amenée à ladite enceinte, ladite chambre de combustion comportant au moins un brûleur,
-des moyens de régulation du débit du combustible liquide ou gazeux amené au brûleur asservis à des moyens de mesure de température dans ladite enceinte,
- des moyens de recyclage d'une partie de l'agent gazeux d'entraînement et/ou fluidisation dans la chambre de combustion en quantité régulée par une ou des vannes de répartition entre une conduite de recyclage et une conduite d'évacuation des fumées,
- un dépoussiéreur des fumées évacuées qui, pour une meilleure séparation finale des particules d'avec l'agent d'entraînement et/ou fluidisation, est constitué par un filtre électrostatique, laquelle installation comporte en outre:
- un premier moyen de répartition de l'agent gazeux d'entraînement et/ou fluidisation entre un circuit de recyclage direct et un circuit commun de recyclage et d'évacuation à travers le filtre électrostatique,
- un moyen de régulation à une valeur de consigne de la quantité d'agent gazeux d'entraînement et/ou fluidisation traversant le filtre électrostatique, et
- un régulateur de pression par mise à l'atmosphère d'une partie de l'agent gazeux dépoussiéré.

Il est avantageux que le moyen de régulation de la quantité d'agent gazeux traversant le filtre agisse directement sur ledit premier moyen de répartition de l'agent gazeux.

Le but de l'invention est également atteint par une installation du type précédent comprenant un moyen d'introduction de liant hydrocarboné liquide dans le combustible solide à l'une des étapes du traitement et un dispositif de piégeage en liquide carboné des poussières captées par le dépoussiéreur.

Il est avantageux que les moyens d'introduction du liant hydrocarboné liquide dans le combustible solide, tel que charbon, débouchent en aval du point de sortie dudit combustible du dispositif séparateur charbon/gaz, de préférence dans une vis mélangeuse de transport, telle qu'il est connu en soi.

il est également avantageux que l'installation comporte, outre ce moyen d'introduction du liant hydrocarboné liquide dans le combustible, un moyen contigu classique d'introduction directe de liant hydrocarboné et/ou liquide carboné.

D'autres caractéristiques et avantages ressortiront de la description, qui sera donné ci-après uniquement à titre d'exemple, d'un mode de réalisation de l'invention. On se reportera, à cet effet, aux dessins annexés, dans lesquels
- la figure 1 est un schéma simplifié d'une installation conforme à l'invention,
- la figure 2 est un schéma de détail du dispositif de piégeage des poussières captées par le dépoussiéreur.

Une installation de préchauffage de charbon comporte un sécheur-broyeur préchauffeur désigné dans son ensemble par 10. Celui-ci comprend une conduite 11 verticale d'entraînement ascendant du charbon par des fumées chaudes, un transporteur à vis 12 amenant le charbon d'une trémie 13 à la conduite 11 en un point situé au-dessus d'un venturi 14 prévu dans la partie inférieure de la conduite 11.

Au-dessus de la conduite 11 est disposée une enceinte de fluidisation 15 dans la partie inférieure de laquelle débouche ladite conduite 11, en dessous d'un broyeur rotatif à percussion 16.

Au sommet de l'enceinte 15 prend naissance une conduite 17 d'entraînement du charbon préchauffé et broyé dans l'enceinte 15. La conduite 17 permet d'entraîner ce charbon vers une batterie de cyclones 18 comportant deux étages, cyclone primaire et cyclones secondaires, à la pointe desquels on récupère ce charbon sur un transporteur à vis 19 vers une trémie de stockage en vue de son enfournement ultérieur dans un four à coke. Au vortex des cyclones 18, on récupère les fumées dans une conduite 21 de recyclage au moyen d'un ventilateur 22.

L'installation comporte une chambre de combustion 20 débouchant à la base de la conduite ascendante 11. Cette chambre de combustion est alimentée par un double brûleur 30 en tous points semblable à celui qui est décrit dans FR-A-2 378 081, c'est-à-dire qu'il comprend un brûleur 31, appelé brûleur principal, en fonctionnement normal pour le préchauffage du charbon, l'autre 36, appelé brûleur d'appoint, pour la mise en attente de l'installation en cas d'interruption de l'alimentation en charbon par le transporteur 12. Chaque brûleur est pourvu de moyens de régulation de l'air comburant pour que la combustion soit sensiblement neutre et comporte en outre des moyens de régulation du combustible asservi à des mesures de température dans l'enceinte de fluidisation. Le ventilateur 22 recycle par des gaînes 23 une partie des fumées prélevées en 21 en quantité régulée telle que la vitesse du flux gazeux total soit maintenue constante dans l'enceinte de fluidisation 15. Un ensemble de régulation 48 permet de régler la combustion au double brûleur 30 en fonction de la température mesurée en 43 dans l'enceinte 15.

On a décrit jusqu'ici l'essentiel de ce qui est connu par les procédés et dispositifs connus, les dispositifs annexes de commande et régulation représentés dans la moitié gauche de la figure et non rappelés ci-dessus étant également connus en soi, par exemple par la demande de brevet français publiée N° 2 378 081, sans qu'il soit plus besoin de les décrire à nouveau.

Un dépoussiéreur électrostatique à sec 24 est alimenté par une conduite 2, dérivée de la conduite 21 de recyclage, d'ou elle se sépare de la partie 3 de la conduite 21. Côté effluent gazeux, le dépoussiéreur 24 alimente une conduite d'évacuation 5 et une autre conduite de recyclage 7 rejoignant la conduite 3 en amont du ventilateur de recyclage 22. Des vannes, à savoir 9 sur la conduite 2, 6 sur la conduite d'évacuation 5 et 42 sur la conduite 3 dans sa partie court-circuitant le filtre 24, permettent de répartir à volonté le débit gazeux normal V de la conduite 21 entre un débit V₁ de recyclage direct dans la conduite 3, un débit V₂ de recyclage avec dépoussiérage à travers la conduite 7 qui rejoint la conduite 3 et un débit V₃ d'effluent gazeux évacué.

La perte de charge des cyclones 18, fonction du débit gazeux V, est maintenue constante, comme il est connu en soi, par l'action d'une vanne 1. Le débit V₃ d'effluent gazeux à évacuer est réglé par la vanne 6 qui agit en régulateur de pression pour maintenir constante la pression dans l'électrofiltre 24. Selon l'invention, une plus ou moins grande partie du débit recyclé dans la chambre de combustion 20 mesurée en 4 est dérivée pour être définitivement évacué en 5. A cet effet, on mesure la dépression observée entre l'entrée et la sortie du dépoussiéreur, la mesure est introduite dans un régulateur 37 qui commande la vanne 42 et/ou la vanne 9 de façon à assurer le respect d'une valeur de consigne pour la dépression entre entrée et sortie du dépoussiéreur.

Dans tout ce qui a été dit et dans tout ce qui suit, on remarquera qu'on doit distinguer clairement l'étage de séparation et l'étage de dépoussiérage. L'étage de séparation, constituée par les cyclones 18, a pour objet de séparer le charbon granuleux et/ou pulvérulent séché et/ou chauffé et les gaz d'entraînement en acceptant le minimum de perte de l'un et de l'autre. L'étage de dépoussiérage a pour objet de restituer à l'atmosphère ou de recycler un gaz aussi exempt que possible des poussières, par exemple environ <0,05 mm, entraînées au vortex des cyclones.

On prendra comme exemple une installation de préchauffage d'une capacité de traitement de 72 t/h. Le débit total de fumées V soit 66 000 m³N/h qui circule dans le préchauffeur est maintenu constant par ajustement du débit de fumées V1 + V2 recyclées dans la chambre de combustion au moyen du ventilateur 22. Le débit excédentaire V3 est rejeté à l'atmosphère.

On a V = V1 + V2 + V3 = constante et V2 + V3 = constante.

Lorsque l'installation fonctionne à l'allure nominale, le volume V3 est de 24 000 m³N/h de fumées. C'est par définition le débit nominal de l'électrofiltre. Le débit V2 devra être nul et le débit de fumées recyclées sera alors V1 = 42 000 m³N/h.

Lorsque l'installation fonctionne à une puissance inférieure à la puissance nominale, le débit V3 devra diminuer, par exemple à demi-puissance; le débit V3 sera alors de 12 000 m³N/h, le débit V2 sera de 12 000 m³N/h et le débit de fumées recyclées dans la chambre de combustion sera de V1 + V2 = 54 000 ₘ³.

Lorsque l'installation est en condition d'attente, pour interruption d'approvisionnement en charbon, le débit de fumées V3 devra être très faible (600 m³/h environ). Il correspondra au débit calorifique du brûleur pilote. Le débit de fumées recyclées dans la chambre de combustion sera alors V2 + V1 avec V2 = 24 000 m³N/h et V1 = 41 400 m³N/h.

Grâce à l'invention, on élimine ainsi les inconvénients précédemment cités, relatifs à l'efficacité de l'électrofiltre et à la condensation des fumées entraînant la corrosion de l'installation.

Conformément à l'invention, les poussières captées dans le dépoussiéreur à sec sont envoyées dans le transporteur à vis 19 à travers un dispositif de piégeage en liquid carboné, simplement figuré par le rectangle 60 à la figure 1, mais représenté schématiquement dans sa totalité à la figure 2.

Au point de décharge du dépoussiéreur à sec 24 est prévue une vis d'Archimède 62 approvisionnant un dispositif de malaxage de d'homogénéisation 63 de capacité suffisante alimenté en produit hydrocarboné liquide et chaud par une conduite 64. Le mélange est mis en circulation fermée dans la conduite 64 au moyen d'une pompe 67. L'appoint de liquide pur se fait par une conduite 68 dans le dispositif 63. Une fraction de mélange, correspondant à la production de suies associée à la quantité de liquide suffisante pour la manutention et nécessaire pour le procédé, est prélevée du circuit de circulation fermée et amenée par une conduite 70 vers le point d'utilisation.

Dans l'exemple décrit, le point d'utilisation est le convoyeur à vis 19 précité. Il est avantageux de prévoir un point supplémentaire d'introduction du liquide carboné en 74 sur la vis mélangeuse 19.

L'ensemble des conduites est réchauffé au moyen de vapeur, les conduites peuvent être balayées à la vapeur pour être purgées et il est avantageux d'asservir la proportion du mélange liquide/suies au débit de charbon préchauffé, comme il est connu en soi pour l'appoint de liant hydrocarboné à un charbon préchauffé.

On voit que l'invention permet de récupérer sans humidification à l'eau les suies récupérées dans un dépoussiéreur à sec, de manipuler les suies sans danger et sans pollution et de les transporter en un point d'utilisation à une hauteur compatible avec la pression de refoulement de la pompe.

Dans le cas de l'enfournement préchauffé sous forme de fines, l'invention permet en outre de recycler les suies de dépoussiérage à sec dans la pâte à coke préchauffée avec le fuel. Mais l'invention permet également de limiter les envols lors de l'enfournement et de limiter les envols lors de l'enfournement avec le mélange fuelsuies.

A titre d'exemple, pour une installation permettant de préchauffer 72 t/h de charbon, il est produit à l'électrofiltre 100 à 200 kg/h de suies. On rajoutera au total environ 0,8% en poids de fuel lourd N° 2 chauffé à 150°C (pourcentage rapporté à la quantité totale de charbon préchauffé).

Une fraction du fuel à raison de 400 kg/h environ est pulvérisée à la vapeur dans le mélangeur. Le reste, soit 150 kg/h environ est pulvérisé pur sur le charbon préchauffé dans la vis mélangeuse.

Dans le cas de l'enfournement préchauffé de fines de charbon compactées soit par bouletage, soit par pilonnage, l'invention permet en outre de recycler les suies dans la pâte à coke préchauffée avec un bitume pétrolier, qui par ailleurs, utilisé seul, aurait permis d'apporter à la pâte à coke préchauffée la cohésion nécessaire pour former soit des boulets, soit un pain pilonné à partir de charbon sec et chaud et de préparer soit des boulets, soit un pain pilonné après avoir ajouté dans la vis mélangeuse la quantité totale de liant nécessaire dont tout ou partie aura servi à manipuler les suies.

A titre d'exemple, pour l'installation précitée permettant de préchauffer 72 t/h de charbon, soit environ 65 t/h de charbon sec, il est produit à l'électrofiltre 100 à 200 kg/h de suies. On rajoute par exemple au total 6% en poids d'un bitume pétrolier chauffé à 150°C (pourcentage rapporté à la quantité totale de charbon préchauffé). Une fraction du bitume, par exemple 650 kg (ou moins), est pulvérisée à la vapeur dans le mélangeur. Le reste, soit 3 250 kg/h est ajouté sur la vis mélangeuse au charbon préchauffé. On obtient ainsi un mélange charbon- liant apte soit au bouletage, soit au pilonnage en ayant recyclé les suies du dépoussiéreur à sec.

L'invention a été décrite en regard d'une installation de séchage et/ou préchauffage par fluidisation. Elle s'applique tout aussi bien à une installation de séchage et/ou préchauffage par entraînement à co-courant par des fumées chaudes.

En définitive, les avantages du procédé et de l'installation selon l'invention sont les suivants:
- possibilité de profiter en toutes circonstances de l'efficacité des dépoussiéreurs du type électrostatique sec dont la consommation énergétique est très faible.
- l'efficacité de l'électrofiltre est optimale quelle que soit l'allure de l'installation de préchauffage.
- le rendement pondéral en charbon préchauffé est amélioré.
- le fonctionnement de l'installation dans les conditions d'attente devient plus souple et plus sûr et est réglable automatiquement.
- on réincorpore facilement dans le charbon traité les poussières bien qu'elles se présentent à l'état sec et peu mouillable.

## Revendications

1. Procédé de traitement par séchage et/ou chauffage par entraînement et/ou fluidisation d'un matériau combustible granuleux ou pulvérulent, dans lequel on sèche et/ou chauffe le combustible par entraînement et/ou fluidisation en l'introduisant dans une enceinte d'entraînement et/ou fluidisation, où on établit un régime d'entraînement et/ou fluidisation à température donnée au moyen d'un agent gazeux neutre obtenu à température et en quantité régulées dans une chambre de combustion, et d'où on extrait le combustible séché et/ou chauffé par transport pneumatique au sein de l'agent gazeux effluent, puis on sépare ledit combustible dudit agent gazeux effluent en répartissant ledit agent gazeux en quantités régulées entre une conduite de recyclage vers la chambre de combustion et une sortie d'évacuation pout le surplus, procédé dans lequel l'agent gazeux en surplus est dépoussiéré par un dépoussiéreur à sec, caractérisé en ce qu'on dépoussière également à sec dans le même dépoussiéreur une partie réglée de l'agent gazeux recyclé, au moins pendant les périodes d'interruption d'introduction du matériau combustible granuleux ou pulvérulent, et on règle la quantité d'agent gazeux recyclé et dépoussiéré en imposant au débit de gaz dépoussiéré une valeur de consigne fixe.

2. Procédé selon la revendication 1 dans lequel on injecte à l'état liquide un liant hydrocarboné d'appoint dans le combustible solide à l'une des étapes du traitement, caractérisé en ce qu'on piège dans un liquide carboné chaud les poussières captées par le dépoussiéreur à sec, puis on utilise ledit liquide carboné chaud chargé desdites poussières comme liant hydrocarboné d'appoint, au moins partiel.

3. Procédé selon la revendication 2 caractérisé en ce qu'on injecte ledit liquide carboné chaud, chargé desdites poussières, dans le combustible solide après le point de sortie de séparation d'avec le gaz caloporteur ayant servi d'agent effluent gazeux de transport.

4. Procédé selon la revendication 2 caractérisé en ce que le liquide carboné est du groupe constitué par les hydrocarbures liquides, à température ambiante ou après réchauffage.

5. Installation de séchage et/ou chauffage par entraînement et/ou fluidisation d'un matériau combustible granuleux ou pulvérulent pour la mise en oeuvre du procédé selon la revendication 1, comportant:
- un dispositif de séchage et/ou chauffage (10) comprenant:
- une enceinte (15) de séchage et/ou chauffage par entraînement et/ou fluidisation, à la base de laquelle débouche un conduit (11) d'amenée d'un agent gazeux d'entraînement et/ou fluidisation,
-des moyens d'introduction (12) dans ladite enceinte du matériau à sécher et/ou chauffer,
-une conduite d'entraînement (17) du matériau séché et/ou chauffé,
- des moyens de séparation (18) du matériau granuleux ou pulvérulent d'avec l'agent gazeux de fluidisation,
- une chambre de combustion (20) pour la production de l'agent gazeux d'entraînement et/ou de fluidisation dirigé vers le conduit d'amenée à ladite enceinte, ladite chambre de combustion comportant au moins un brûleur (30),
- des moyens de régulation (48) du débit du combustible liquide ou gazeux amené au brûleur asservis à des moyens (43) de mesure de température dans ladite enceinte,
- des moyens de recyclage (21, 22, 23) d'une partie de l'agent gazeux d'entraînement et/ou fluidisation dans la chambre de combustion (20) en quantité régulée par une ou des vannes de répartition entre une conduite de recyclage et une conduite d'évacuation des fumées,
- un dépoussiéreur de fumées évacuées qui, pour une meilleure séparation finale des particules d'avec l'agent d'entraînement et/ou fluidisation, est constitué par un filtre électrostatique (24), caractérisée en ce qu'elle comporte:
- un premier moyen de répartition (37) de l'agent gazeux d'entraînement et/ou fluidisation entre un circuit de recyclage direct (3) et un circuit commun (2) de recyclage et d'évacuation à travers le filtre électrostatique (24),
- un moyen de régulation (9) à une valeur de consigne de la quantité d'agent gazeux d'entraînement et/ou fluidisation traversant le filtre électrostatique (24), et
- un régulateur de pression (6) par mise à l'atmosphère d'une partie de l'agent gazeux dépoussiéré.

6. Installation selon la revendication 5 caractérisée en ce que le moyen de régulation de la quantité d'agent gazeux traversant le filtre (24) agit directement sur ledit premier moyen de répartition de l'agent gazeux.

7. Installation selon la revendication 5, comprenant un moyen d'introduction de liant hydrocarboné liquid dans le charbon à l'une des étapes de traitement, caractérisée en ce qu'elle comporte un dispositif de piégeage (60) en liquide carboné des poussières captées par le dépoussiéreur (24).

8. Installation selon la revendication 7 caractérisée en ce qu'elle comprend des moyens de reprise (67) du mélange liquide carboné-poussières et d'injection (70) de ce mélange dans le circuit du moyen d'introduction du liant hydrocarboné à l'une des étapes de traitement.

9. Installation selon la revendication 8 caractérisée en ce que les moyens d'introduction (70) du liant hydrocarboné liquide dans le charbon débouchent en aval du point de sortie du charbon du dispositif séparateur charbon/gaz (18).

10. Installation selon la revendication 9, comportant, à la sortie de charbon du dispositif séparateur charbon/gaz, une vis mélangeuse de transport, caractérisée en ce que les moyens d'introduction du liant hydrocarboné débouchent dans ladite vis mélangeuse (19).

11. Installation selon la revendication 7 caractérisée en ce qu'elle comporte une pompe de recirculation (67) et une canalisation (64) de recirculation du contenu du dispositif de piégeage (60).

12. Installation selon la revendication 8 caractérisée en ce qu'elle comporte, outre le premier moyen (70) d'introduction du liant hydrocarboné liquide dans le charbon, un second moyen contigu (74) d'introduction directe de liant hydrocarboné et/ou liquide carboné.

## Patentansprüche

1. Verfahren zum Behandeln durch Trocknen und/oder Erwärmen durch Mitreißen und/oder Fluidisieren eines brennbaren granulatförmigen oder pulverförmigen Materials, wobei man das brennbare Material trocknet und/oder erwärmt durch Mitreißen und/oder Fluidisieren, indem man es in eine Mitreiße- und/oder Fluidisierungskammer einführt, wo man Mitreiße- und/ oder Fluidisierungsverhältnisse bei gegebener Temperatur durch ein gasförmiges neutrales Mittel herbeiführt, das bei gesteuerter Temperatur und Menge in einer Brennkammer erhalten wurde und wo man das getrocknete und/oder erwärmte brennbare Material durch pneumatischen Transport in der Mitte des gasförmigen Abströmmittels extrahiert und dann das brennbare Material vom gasförmigen Abstrom trennt, indem man das gasförmige Mittel in gesteuerten Mengen aufteilt auf eine Rückführleitung zur Brennkammer und einen Abzugsausgang für den Uberschuß, wobei bei diesem Verfahren das gasförmige im Überschuß vorhandene Mittel durch einen Trockenentstauber entstaubt wird, dadurch gekennzeichnet, daß man ebenfalls im gleichen Entstauber trocken einen eingestellten Teil des gasförmigen im Kreislauf rückgeführten Mittels wenigstens während der Perioden der Unterbrechung des Einführens des brennbaren granulatförmigen oder pulverförmigen Materials entstaubt und daß man die Menge an im Kreislauf rückgeführten und entstaubten gasförmigen Mittel regelt bzw. einstellt, indem man dem Durchsatz an entstaubtem Gas einen Betrag von festem Sollwert überlagert.

2. Verfahren nach Anspruch 1, wobei man im flüssigen Zustand ein kohlenstoffhaltiges _Zusatzbindemittel in den festen Brennstoff in einer der Behandlungsstufen einführt, dadurch gekennzeichnet, daß man in einer warmen kohlenstoffhaltigen Flüssigkeit die vom Trockenentstauber erfaßten Staubpartikel einfängt und daß man dann diese kohlenstoffhaltige heiße mit Staub beladene Flüssigkeit wenigstens zum Teil als kohlenstoffhaltiges Bindemittel verwendet.

3. Verfahren nach Anspruch 2, dadurch gekennzeichnet, daß man diese heiße kohlenstoffhaltige mit diesem Staub beladene Flüssigkeit in den festen Brennstoff hinter der Trennstelle mit dem Wärmeträgergas einspritzt, das als gasförmiges Abstromtransportmittel gedient hat.

4. Verfahren nach Anspruch 2, dadurch gekennzeichnet, daß die kohlenstoffhaltige Flüssigkeit zu der Gruppe gehört, die gebildet wird durch die bei Umgebungstemperatur oder nach Erwärmen flüssigen Kohlenwasserstoffe.

5. Anlage zum Trocken und/oder Erwärmen durch Mitreißen und/oder Fluidisieren eines brennbaren granulatförmigen oder pulverförmigen Materials zu Durchführung des Verfahrens nach Anspruch 1, mit
- einer Trocknungs- und/oder Heizvorrichtung (10), mit
- einer Trocknungs- und/oder Heizkammer (15), die durch Mitreißen und/oder Fluidisieren arbeitet, an deren Fuß eine Leitung (11) zum Zuführen eines gasförmigen Mitreiß- und/oder Fluidisierungsmittels mündet,
- Einrichtungen (12), um in diesen Raum zu trocknendes und/oder zu erwärmendes Material einzuführen,
- einer Mitreißeleitung (17) für das getrocknete und/oder erwärmte Material,
- Einrichtungen zum Trennen (18) des granulatförmigen oder pulverförmigen Materials vom gasförmigen Fluidisierungsmittel,
-einer Brennkammer (20) für die Erzeugung gasförmigen Mitreiße- und/oder Fluidisierungsmittels, das gegen die Zuführleitung zu diesem Raum gerichtet ist, wobei die Brennkammer wenigstens einen Brenner (30) umfaßt,
-Einrichtungen (48) zum Steuern des Durchsatzes an flüssigem oder gasförmigen Brennstoff, der zum Brenner geführt wird, wobei dieser Temperaturmeßeinrichtungen (43) in dieser Kammer zugeordnet sind,
- Einrichtungen (21, 22, 23), um im Kreislauf einen Teil des gasförmigen Mitreiße- und/ oder Fluidisierungsmittels in die Brennkammer (20) über ein oder mehrere Ventile rückzuführen, die eine Aufteilung zwischen einer Rückführleitung und einer Rauchgasabzugsleitung vornehmen,
- einem Entstauber für die abgezogenen Rauchgase zur besseren endgültigen Trennung der Partikel vom Mitreiße- und/oder Fluidisierungsmittel, gebildet durch ein elektrostatisches Filter (24),
gekennzeichnet durch eine erste Aufteilungseinrichtung (37) für das gasförmige Mitreiße-und/oder Fluidisierungsmittel zwischen einem Kreis zur direkten Rückführung (3) und einem der Rückführung und dem Abzug gemeinsamen über das elektrostatische Filter (24) gelegten Kreis, eine Einrichtung (9) zum Steuern auf einen Sollwert der Menge an gasförmigem Mitreiße- und/oder Fluidisierungsmittel, das durch das elektrostatische Filter (24) geht, und eine Drucksteuereinrichtung (6), um einen Teil des entstaubten gasförmigen Mittels an die Atmosphäre zu geben.

6. Anlage nach Anspruch 5, dadurch gekennzeichnet, daß die Steuereinrichtung für die das Filter (24) durchsetzende Menge an gasförmigem Mittel direkt auf diese erste Aufteileinrichtung des gasförmigen Mittels wirkt.

7. Anlage nach Anspruch 5, mit einer Einrichtung zum Einführen des flüssigen kohlenstoffhaltigen Bindemittels in die Kohle in einer der Behandlungsstufen, gekennzeichnet durch eine mit kohlenstoffhaltiger Flüssigkeit arbeitende Auffangeinrichtung (60) für den vom Entstauber )24) erfaßten Staub.

8. Anlage nach Anspruch 7, gekennzeichnet durch Einrichtungen (67) zur Aufnahme des aus kohlenstoffhaltiger Flüssigkeit und Staub bestehenden Gemisches und zum Einspritzen (70) dieses Gemisches in den Kreis der Einrichtung, die kohlenstoffhaltiges Bindemittel in einer der Behandlungsstufen einführt.

9. Anlage nach Anspruch 8, dadurch gekennzeichnet, daß die Einführeinrichtungen (70) für das flüssige kohlenstoffhaltige Bindemittel in die Kohle hinter der Stelle münden, wo die Kohle aus der Trennvorrichtung Kohle/Gas (18) austritt.

10. Anlage nach Anspruch 9, die am Austritt der Kohle aus der Trennvorrichtung für Kohle/ Gas über eine Mischtransportschnecke verfügt, dadurch gekennzeichnet, daß die Einrichtung zum Einführen kohlenstoffhaltigen Bindemittels in diese Mischerschnecke (19) münden.

11. Anlage nach Anspruch 7, gekennzeichnet durch eine Rezirkulationspumpe (67) und eine Leitung (64) zur Rezirkulation des Inhalts der Auffangvorrichtung (60).

12. Anlage nach Anspruch 8, dadurch gekennzeichnet, daß außer der erstgenannten Einrichtung (70) zum Einführen des flüssigen kohlenstoffhaltigen Bindemittels in die Kohle eine zweite angrenzende Einrichtung (74) zum direkten Einführen des kohlenstoffhaltigen Bindemittels und/oder der kohlenstoffhaltigen Flüssigkeit vorgesehen ist.

## Claims

1. A process for treating by drying and/ or heating by entrainment and/or fluidisation of a granular or pulverulant combustible material, in which the combustible material is dried and/or heated by entrainment and/or fluidisation by being introduced into an enclosure for entrainment and/or fluidisation, where a state of entrainment and/or fluidisation is established at a given temperature by means of a neutral gaseous agent produced at a regulated temperature and in a regulated quantity in a combustion chamber, and from where the dried and/or heated combustible material is withdrawn by pneumatic transport within the effluent gaseous agent, and in which the said combustible material is then separated from the said effluent gaseous agent by distribution of the said gaseous agent in regulated quantities between a duct for recycling towards the combustion chamber and a discharge outlet for the excess, process in which the excess gaseous agent is dedusted by a dry dust separator, characterised in that a controlled proportion of the recycled gaseous agent is also dedusted dry in the same dust separator, at least during periods of interruption of the introduction of the granular or pulverulant combustible material, and in that the quantity of the recycled and dedusted gaseous agent is controlled by imposing a fixed set value on the flow of the dedusted gas.

2. A process according to Claim 1, in which an additional hydrocarbon binder is injected in the liquid state into the solid combustible material at one of the treatment stages, characterised in that the dust caught by the dry dust separator is trapped in a hot carbonaceous liquid, and the said hot carbonaceous liquid carrying the said dust is then employed as an additional hydrocarbon binder, at least in part.

3. A process according to Claim 2, characterised in that the said hot carbonaceous liquid carrying the said dust is injected into the solid combustible material after the point of exit from separation from the heat-exchanger gas which has been employed as a gaseous effluent transport agent.

4. A process according to Claim 2, characterised in that the carbonaceous liquid is from the group consisting of hydrocarbons which are liquid at ambient temperature or after being reheated.

5. An installation for drying and/or heating by entrainment and/or fluidisation of a granular or pulverulent combustible material for carrying out the process according to Claim 1, consisting of:
- device (10) for drying and/or heating comprising:
-an enclosure (15) for drying and/or heating by entrainment and/or fluidisation, into the base of which issues a duct (11) for entry of a gaseous agent for entrainment and/or fluidisation,
- means (12) for introducing material to be dried and/or heated into the said enclosure,
- a duct (17) for entrainment of the dried and/or heated material,
- means (18) for separating the granular or pulverulent material from the gaseous fluidisation agent,
- a combustion chamber (20) for the production of the gaseous agent for entrainment and/or fluidisation, which is directed towards the duct for entry into the said enclosure, the said combustion chamber comprising at least one burner (30),
- means for regulating (48) the flow of the liquid or gaseous combustible material supplied to the burner, which are controlled by means (43) for measurement of temperature in the said enclosure,
- means (21, 22, 23) for recycling a proportion of the gaseous agent for entrainment and/or fluidisation into the combustion chamber (20) in a quantity which is regulated by one or more distribution valves between a recycle duct and a fume discharge duct,
- a dust separator for discharged fumes which, for a better final separation of the particles from the entrainment and/or fluidisation agent, consists of an electrostatic filter (24}, characterised in that if comprises:
- first means (37) for distribution of the gaseous agent for entrainment and/or fluidisation between a direct recycle duct (3) and a common duct (2) for recycling and for discharge through the electrostatic filter (24),
- means (9) for controlling at a set value the quantity of the gaseous agent for entrainment and/or fluidisation passing through the electrostatic filter (24), and
- a pressure regulator (6) for releasing to the atmosphere a part of the dedusted gaseous agent.

6. An installation according to Claim 5, characterised in that the means for regulating the quantity of the gaseous agent passing through the filter (24) acts directly on the said first means of distribution of the gaseous agent.

7. An installation according to Claim 5, comprising a means of introducing liquid hydrocarbonaceous binder into the coal at one of the treatment stages, characterised in that it comprises a device (60) for trapping in a carbonaceous liquid the dust caught by the dust separator (24).

8. An installation according to Claim 7, characterised in that it comprises means (67) for recycling the mixture of carbonaceous liquid and dust, and means (70) for injecting this mixture into the circuit of the means for introducing the hydrocarbonaceous binder into one of the treatment stages.

9. An installation according to Claim 8, characterised in that the means (70) for introducing the liquid hydrocarbonaceous binder into the coal issues downstream of the exit point of the coal from the device for separating coal from gas.

10. An installation according to Claim 9, comprising, at the exit of coal from the device separating coal from gas, a mixing screw- conveyor, characterised in that the means for introducing the hydrocarbonaceous binder debouch into the said mixing screw (19).

11. An installation according to Claim 7, characterised in that it comprises a recycling pump (67) and ducting (64) for recycling the contents of the trapping device (60).

12. An installation according to Claim 8, characterised in that it comprises, in addition to the first means (70) for introducing the liquid hydrocarbonaceous binder into the coal, a second adjoining means (74) of direct introduction of hydrocarbonaceous binder and/or carbonaceous liquid.
